# FASCICULE DE BREVET EUROPEEN

(11) **EP 0 561 656 B1**
(45) Date de publication et mention de la délivrance du brevet: **23.07.1997**
(21) Numéro de dépôt: 93400359.1
(22) Date de dépôt: 12.02.1993
(51) Int. Cl.: C11D 3/08

(54) **Agent "builder" à base de silicate et d'un produit minéral**
Builder auf Basis von Silikat und anorganischer Verbindung
Builder based on silicate and a mineral product

(30) Priorité: 20.03.1992 FR 9203350
(43) Date de publication de la demande: 22.09.1993
(73) Titulaire: RHONE-POULENC CHIMIE, 92408 Courbevoie Cédex (FR)
(72) Inventeur: Boittiaux, Patrick, F-94160 Saint Mande (FR); Joubert, Daniel, FR-60500 Vineuil Saint Firmin (FR); Taquet, Pascal, F-60340 Villiers sous Saint Leu (FR)
(74) Mandataire: Fabre, Madeleine-France

(56) Documents cités:
- EP-A- 0 450 989
- EP-A- 0 488 868
- FR-A- 2 143 093
- FR-A- 2 183 132
- GB-A- 0 136 841
- GB-A- 1 396 215
- US-A- 2 909 490
- US-A- 3 886 079
- US-A- 3 895 995
- US-A- 4 427 417
- DATABASE WPIL Section Ch, Derwent Publications Ltd., London, GB; Class D25, AN 84-259618

## Description

La présente invention a pour objet un agent "builder" sous une forme structurée constitué d'un solution de silicates de métaux alcalins riche en atomes de silicium sous forme Q₂ et Q₃, cette solution étant en présence d'un produit minéral autre inerte vis-à-vis du silicate. Cet agent "builder" est destiné aux compositions détergentes, en particulier aux lessives en poudre notamment pour lave-linge ou pour machine à laver la vaisselle.

L'invention conceme également des cogranulés de silicates hydratés de métaux alcalins et de carbonates de métaux alcalins.

On entend par "builder" tout adjuvant actif qui améliore les performances des agents de surface d'une composition détergente.

Il faut que le builder ait un effet dit d'"adoucissement" de l'eau utilisée pour le lavage. Il doit donc éliminer le calcium et le magnésium qui sont présents dans l'eau sous forme de sels solubles, et dans les souillures du linge sous formes complexes plus ou moins solubles. L'élimination du calcium et du magnésium peut se faire soit par complexation, sous forme d'espèces solubles, soit par échange d'ions, soit par précipitation. S'il s'agit de précipitation, celle-ci doit être contrôlée pour éviter les incrustations sur le linge ou sur les éléments des machines à laver.

Ce contrôle de précipitation est en particulier obtenu par des polymères hydrosolubles ayant une affinité pour le calcium et le magnésium.

Il faut également que le builder ajoute à l'effet émulsionnant des tensio-actifs vis-à-vis des souillures grasses un effet dispersant vis-à-vis des souillures "pigmentaires", tels les oxydes métalliques, les argiles, la silice, les poussières diverses, l'humus, le calcaire, la suie.

Cet effet dispersant s'obtient généralement grâce à la présence de polyanions, apportant une forte densité de charges négatives aux interfaces.

Il faut aussi que le builder apporte une force ionique favorable au fonctionnement des tensio-actifs, en particulier par accroissement de la taille des micelles.

Il faut également qu'il apporte des ions OH⁻, pour la saponification des graisses et encore, pour l'augmentation des charges superficielles négatives des surfaces textiles et des souillures particulaires.

Les silicates sont depuis longtemps considérés comme de bons adjuvants de détergence, mais sont actuellement moins employés dans les compositions sans phosphates pour lave-linge.

Les silicates les plus utilisés dans cette application sont ceux présentant un rapport molaire SiO₂/Na₂O compris entre 1,6 et 2,7.

Ils sont commercialisés soit sous forme de solutions concentrées à 35 - 45 % en poids environ d'extrait sec, soit sous forme de silicates en poudre atomisés et éventuellement compactés.

Les solutions commerciales concentrées sont le plus souvent préparées à partir de silicate complètement amorphe dit "vitreux", appelé aussi "verre soluble".

Ces verres solubles sont hydrosolubilisés en autoclave sous pression à 140°C. On obtient ainsi des solutions commerciales présentant un extrait sec de 45 % en poids environ pour un silicate de rapport 2 et 35 % environ pour un silicate de rapport 3,5.

Les solutions concentrées de silicate sont introduites par le formulateur de lessives dans la suspension aqueuse (slurry) renfermant les autres constituants de la lessive. Le slurry est ensuite séché par atomisation. Le silicate, coatomisé et coséché avec les autres constituants, ne renferme plus alors qu'environ 25 % d'eau associée par rapport à son poids sec, voire même moins.

Quant au silicate en poudre du commerce, il est obtenu par séchage par atomisation de solutions concentrées de silicate vitreux; il est nécessaire de conserver 19 à 22 % en poids d'eau par rapport au produit fini pour assurer une bonne solubilité dudit produit.

On a constaté que, lorsqu'il est mis en solution dans un bain de lavage dans la proportion de 1 à 3 g/litre, ce silicate en poudre qui ne contient que 19 à 22 % en poids d'eau associée (par rapport au produit fini), ne possède que de faibles propriétés builder.

En effet, ce silicate en poudre mis en solution engendre essentiellement des espèces siliciques monomères de formule Si(OX)₄, où X représente H ou Na, ne possédant pas d'effet builder. De telles espèces monomères ne peuvent se réassocier entre elles pour former des polyanions que si la concentration en silicate est d'au moins 50 à 500 g/litre et ce lentement.

De telles concentrations en silicate ainsi que la cinétique lente de polymérisation des espèces monomères ne sont pas compatibles avec les conditions et les durées de lavage dans un lave-linge.

Ce qui a été constaté pour une poudre contenant de 19 à 22 % d'eau chimiquement associée (par rapport au produit fini) est bien entendu valable pour les formulations contenant un silicate à environ 25 % d'eau associée (par rapport au silicate sec) préparées par introduction d'une solution concentrée de silicate dans un slurry, puis séchage.

La demande de brevet EP-A-450 989 décrit un procédé de préparation de granulés de silicates hydratés de métaux alcalins par pulvérisation d'eau ou d'une solution aqueuse de silicates de métaux alcalins sur un lit roulant de particules de silicates hydratés de métaux alcalins défilant en couche mince dans un dispositif du type assiette toumante à température ambiante, densification éventuelle et séchage. Ces granulés peuvent être utilisés comme agents "builder" pour compositions détergentes.

La demande de brevet JP-A-59 157 198 décrit la préparation de granulés "builder" de faible densité, par fluidisation de particules de "builder" (carbonate de sodium notamment) par de l'air chaud à 200°C, avec pulvérisation d'un solution liante de silicate de sodium contenant un peu de "builder".

Le brevet US-A-2 909 490 décrit des compositions solides granulaires sèches combinant du tripolyphosphate de sodium et certaines solutions de silicate ; la quantité de tripolyphosphate de sodium représente au moins 68,5% du poids desdites compositions exprimé en sec.

Ont également été décrits comme adjuvants de détergence, des mélanges de pigment de silice hydratée alcaline et de carbonate et/ou bicarbonate de métal alcalin (US-A-3 886 079).

La demanderesse a constaté que, lorsqu'un silicate de métal alcalin en solution est riche en atomes de silicium sous forme Q₂ et Q₃, ces espèces se trouvant sous forme de polyanions ont une durée de vie suffisante pour leur permettre de jouer un rôle de "builder" en détergence quand on les dilue jusqu'à 1 à 3g/l dans un milieu lessiviel.

L'expression "atomes de silicium sous forme Q₂ et Q₃" est une représentation du degré d'association des atomes de silicium entre eux; "Q₂" signifie que chaque atome de silicium participe à deux liaisons -Si-O-Si-,les deux liaisons restantes étant une terminaison -Si-O-X où X est un métal alcalin ou H; "Q₃" signifie que chaque atome de silicium participe à trois liaisons -Si-O-Si-, la liaison restante étant une terminaison -Si-O-X.

Dans sa demande de brevet EP-A-488 868, la demanderesse a décrit un agent "builder" constitué d'un silicate de métal alcalin de rapport SiO₂/Na₂O de l'ordre de 1,6 à 3,5 et d'un support inorganique inerte vis-à-vis du silicate, ledit agent présentant un rapport pondéral eau restant associée au silicate/ silicate exprimé en sec supérieur ou égal à 40/100. Cet agent peut être obtenu par adsorption et/ou absorption d'une solution aqueuse concentrée de silicate de métal alcalin de rapport SiO₂/Na₂O de l'ordrede 1,6 à 3,5 riche en espèces Q₂ et Q₃ sur ledit support inorganique, ledit support étant présent en quantité telle que la quantité d'eau restant associée au silicate corresponde à un rapport pondéral eau restant associée au silicate/ silicate exprimé en sec supérieur ou égal à 40/100. Le support représente généralement de 55 à 95% du poids dudit agent exprimé en sec.

L'agent "builder" sous une forme structurée pour composition détergente, faisant l'objet de l'invention, constitué d'une solution aqueuse d'un silicate de métal alcalin de rapport molaire SiO₂/M₂O de rordre de 1,6 à 4 et d'un produit minéral autre que ledit silicate, inerte vis-à-vis dudit silicate et miscible dans ladite solution de silicate, est caractérisé en ce que ledit produit minéral autre que ledit silicate représente de 5 à moins de 55% du poids total exprimé en sec et le rapport pondéral eau restant associée au silicate/ silicate exprimé en sec est supérieur ou égal à 33/100 et inférieur ou égal à 120/100, de préférence supérieur ou égal à 36/100, M représentant un métal alcalin et l'eau restant associée au silicate étant l'eau non combinée au produit minéral autre.

Par "inerte", on entend chimiquement inerte.

Les produits minéraux inertes vis-à-vis du silicate et miscibles dans la solution aqueuse de silicates sont de préférence hydrosolubles. Parmi ces produits, on peut notamment citer: les carbonates de métaux alcalins, le sulfate de sodium, le borate de sodium, le perborate de sodium, le métasilicate de sodium, les phosphates ou polyphosphates tels que phosphate trisodique, tripolyphosphate de sodium..., ces produits étant présents seuls ou en mélange entre eux.

On utilise, de préférence, les produits ayant une activité en détergence, et plus particulièrement le carbonate de sodium.

Le produit minéral représente de 5 à moins de 55 %, de préférence de 20 à 40 %, du poids total exprimé en sec, c'est à dire de la somme des poids de la solution exprimé en sec et du produit minéral.

Le produit minéral est soit introduit directement dans la solution aqueuse de silicate de métal alcalin, soit introduit dans de l'eau puis mélangé, par la suite, à la solution aqueuse de silicate de métal alcalin.

Ledit silicate peut présenter un rapport molaire SiO₂/M₂O de l'ordre de 1,6 à 4, de préférence de l'ordre de 1,8 à 3,5.

Selon un mode préféré de réalisation de l'invention, ledit agent "builder" est constituée d'une solution aqueuse à environ 10 à 60 %, de préférence à environ 35 à 50 % en poids d'extrait sec d'un silicate de métal alcalin, notamment de sodium ou de potassium.

La solution concentrée de silicate de métal alcalin utilisée dans l'agent "builder" est de préférence obtenue par hydrosolubilisation de "verres solubles" en autoclave sous pression à 140°C, puis dilution éventuelle; elle peut également être obtenue par d'autres moyens connus, tels que l'attaque directe de sable par de la soude caustique en solution concentrée.

On constate par analyse RMN que :
. une solution à 45 % d'extrait sec de silicate vitreux de rapport molaire SiO₂/Na₂O = 2 contient 34 % d'espèces Q₃, 51 % d'espèces Q₂, 12 % d'espèces Q₁ et 3 % d'espèces Q₀.
. une solution à 35 % d'extrait sec de rapport 3,5 contient 46 % d'espèces Q₃, 27 % d'espèces Q₂, 16 % d'espèces Q₄, 9 % d'espèces Q₁ et 2 % d'espèces Q₀.

On entend par eau "associée" au silicate, l'eau de ladite solution aqueuse qui n'est pas combinée au produit minéral, notamment qui n'est pas sous forme d'hydrate cristallisé.

Le rapport pondéral eau restant associée au silicate / silicate exprimé en sec devant être supérieur ou égal à 33/100, de préférence à 36/100, correspond à la nécessité d'être en présence de silicates sous formes polyanioniques. Il est à la portée de l'homme du métier de fixer la limite supérieure de ce rapport, cette limite correspondant, bien entendu, aux limites pour lesquelles on garde un silicate sous forme pulvérulente à écoulement fluide ("free flowing"), c'est à dire utilisable en détergence. Pour fixer les idées, le rapport pondéral eau restant associée au silicate / silicate exprimé en sec doit être inférieur ou égal à environ 120/100.

La teneur élevée en silicate dans les produits de la présente invention permet notamment d'obtenir des performances "antiincrustations" sur le linge ou sur les éléments des machines à laver très satisfaisantes.

L'agent "builder" de la présente invention peut notamment être préparé par mise en contact d'une solution aqueuse (A) constituée d'un mélange d'une solution aqueuse concentrée d'un silicate de métal alcalin (1) de rapport molaire SiO₂/M₂O de l'ordre de 1,6 à 4, de préférence de l'ordre de 1,8 à 3,5 , présentant un taux d'extrait sec de silicate de l'ordre de 10 à 60%, de préférence de rordre de 35 à 50%, riche en atomes de silicium sous forme Q₂ et Q₃, et d'un produit minéral autre (2) mis en solution, le produit minéral étant inerte vis-à-vis du silicate et miscible dans la solution aqueuse (1) et représentant de 5 à moins de 55 % en poids total exprimé en sec, avec un composé (B) de composition identique à la solution aqueuse (A) citée ci-dessus, de telle sorte que le rapport pondéral eau restant associée au silicate total / silicate total exprimé en sec, après la mise en contact, soit supérieur ou égal à 33/100, de préférence à 36/100, et inferieur ou égal à 120/100.

Dans tout ce qui suit et ce qui précède, "M" représente, sauf mention contraire, un métal alcalin.

La solution aqueuse (A) a été préparée par tout moyen connu en soi. Elle peut notamment être préparée par introduction du produit minéral, sous forme de poudre ou liquide, dans la solution aqueuse de silicate.

Par "composé (B) de composition identique à la solution aqueuse (A)", on entend tout composé comprenant un silicate de métal alcalin et un produit minéral tel que défini ci-dessus, le produit minéral représentant de 5 à moins de 55 % du poids total exprimé en sec. Ce dit composé (8) présente, de préférence, un rapport pondéral eau restant associée au silicate / silicate exprimé en sec supérieur ou égal à 33/100, de préférence à 36/100.

Ce composé (B) peut être obtenu par tout moyen connu en soi. Ainsi, il peut notamment être obtenu par séchage d'une solution identique à la solution aqueuse (A). Ce séchage est, de préférence, contrôlé de manière à garder les proportions désirées d'eau associée au silicate, c'est à dire que le rapport pondéral eau restant associée au silicate / silicate exprimé en sec soit supérieur ou égal à 33/100, de préférence à 36/100.

Dans la solution aqueuse (A), la solution aqueuse concentrée de silicate de métal alcalin présente préférentiellement un rapport pondéral eau restant associée au silicate / silicate exprimé en sec supérieur ou égal à 33/100, de préférence à 36/100.

L'opération de mise en contact peut être réalisée par addition, notamment par pulvérisation de (A) sur (B), dans tout mélangeur connu à fort cisaillement notamment du type LODIGE ®, ou dans les outils de granulation (tambour, assiette) à une température de l'ordre de 20 à 95°C, de préférence de l'ordre de 70 à 95°C.

Les produits minéraux pouvant être mis en oeuvre sont ceux déjà mentionnés antérieurement.

La quantité et la concentration de la solution aqueuse (A) à mettre en oeuvre sont fonction du pouvoir absorbant et/ou adsorbant des produits minéraux présents dans la solution (A) et le composé (B) vis-à-vis du silicate présent dans la solution (A) et le composé (B), en tenant compte d'une éventuelle possibilité pour lesdits produits minéraux de former notamment des hydrates cristallisables; le taux d'eau non-associée au silicate pouvant se trouver sous forme d'hydrate dans le support peut être déterminée d'une manière connue par analyse thermique différentielle ou par diffraction aux rayons X quantitative. L'eau éventuellement combinée au support sous des formes autres que des hydrates peut être déterminée par des méthodes physico-chimiques appropriées (thermoporosimétrie, thermogravimétrie, RMN du proton, IR).

La limite de pouvoir absorbant et/ou adsorbant desdits produits minéraux peut être déterminée selon les méthodes connues, par exemple par mesure de l'évolution de l'angle à la base du talus d'éboulement en fonction du taux d'ajout de la solution de silicate.

Si nécessaire, après cette mise en contact de (A) et de (B), on peut mettre en oeuvre une étape de séchage, mais ceci de façon modérée de manière à obtenir les proportions désirées d'eau associée au silicate.

Les solutions de silicate de métal alcalin sous forme adsorbées et/ou absorbées sur un carbonate de métal alcalin et se présentant sous forme de cogranulés de silicate hydraté de métal alcalin et de carbonate de métal alcalin sont des agents "builder" de l'invention particulièrement performants.

Lesdits cogranulés de silicate hydratés de métaux alcalins de rapport molaire SiO₂/M₂O de l'ordre de 1,6 à 4, de préférence de l'ordre de 1,8 à 3,5 , et de carbonates de métaux alcalins, lesdits carbonates représentant de 5 à moins de 55% du poids total desdits cogranulés exprimé en sec, la quantité d'eau associée audit silicate étant telle que le rapport pondéral eau restant associée au silicate/ silicate exprimé en sec soit supérieur ou égal à 33/100 et inférieur ou égal à 120/100, de préférence supérieur ou égal à 36/100, M représentant un métal alcalin et l'eau restant associée au silicate étant l'eau non combinée au produit minéral autre, sont caractérisés en ce qu'ils sont susceptibles d'être obtenus par les étapes suivantes :
(a). pulvérisation à une température de l'ordre de 20 à 95°C, d'une solution aqueuse constituée d'un mélange d'une solution aqueuse de métal alcalin de rapport molaire SiO₂/M₂O de l'ordre de 1,6 à 4, de préférence de l'ordre de 1,8 à 3,5 , présentant un taux d'extrait sec de silicate de l'ordre de 10 à 60%, de préférence de l'ordre de 35 à 50%, riche en atomes de silicium sous forme Q₂ et Q₃, et de carbonate de métal alcalin, ce carbonate représentant de 5 à moins de 55% en poids total exprimé en sec, sur un lit roulant de particules de composition identique au mélange pulvérisé, défilant à une température de l'ordre de 15 à 120°C dans un dispositif rotatif de granulation, la vitesse de défilement des particules, l'épaisseur du lit roulant et le débit de la solution pulvérisée étant tels que chaque particule se transforme en un cogranulé plastique en entrant en contact avec d'autres particules,
(b). séchage éventuel desdits cogranulés obtenus en (a). à une température de l'ordre de 40 à 90°C,
ces étapes étant mises en oeuvre de telle sorte que le rapport pondéral eau restant associée au silicate/ silicate exprimé en sec soit supérieur ou égal à 33/100 et inférieur ou égal à 120/100, de préférence supérieur ou égal à 36/100, la forme Q₂ signifiant que chaque atome de silicium participe à deux liaisons -Si-O-Si-, les deux liaisons restantes étant une terminaison -Si-O-X où X est un métal alcalin ou H, et la forme Q₃ signifiant que chaque atome de silicium participe à trois liaisons -Si-O-Si-, la liaison restante étant une terminaison -Si-O-X.

Ces cogranulés peuvent être utilisés en tant que moyen simple et performant d'apporter du silicate et du carbonate dans les compositions lessivielles.

Par "particules de composition identique au mélange pulvérisé", on entend des particules comportant un silicate de métal alcalin et un carbonate de métal alcalin représentant de 5 à moins de 55 % du poids total exprimé en sec. Ces dites particules présentent, de préférence, un rapport pondéral eau restant associée au silicate / silicate exprimé en sec supérieur ou égal à 33/100, de préférence à 36/100, et inférieur ou egal à 120/100.

Ces particules peuvent être obtenues par tout moyen connu en soi.

Elles peuvent notamment être obtenues par séchage d'une solution identique à la solution aqueuse constituée de silicate et de carbonate de métal alcalin citée ci-dessus. Ce séchage est de préférence, contrôlé de manière à garder les proportions désirées d'eau associée au silicate, c'est à dire que le rapport pondéral eau restant associée au silicate / silicate exprimé en sec soit supérieur ou égal à 33/100, de préférence à 36/100, et inférieur ou égal à 120/100.

Le lit roulant de particules de composition identique au mélange pulvérisé peut également être obtenu en démarrant initialement par un mélange sec de carbonate et de silicate de rapport exprimé en poids carbonate/silicate identique à la solution pulvérisée, jusqu'à renouvellement total de ce lit par les cogranulés obtenus (recyclage).

Dans la solution aqueuse constituée du mélange silicate/carbonate, la solution aqueuse concentrée de silicate de métal alcalin, présente, de préférence, un rapport pondéral eau associée au silicate / silicate exprimé en sec supérieur ou égal à 33/100, de préférence à 36/100.

Parmi les silicates et les carbonates de métaux alcalins, on peut citer de préférence ceux de sodium et de potassium, et tout particulièrement ceux de sodium.

De préférence, entre les étapes (a). et (b)., on soumet les cogranulés obtenus en (a). à une opération de densification.

La pulvérisation de la solution aqueuse à base du mélange silicate/carbonate est réalisée à une température de l'ordre de 20 à 95°C, de préférence de l'ordre de 70 à 95°C; celle-ci peut-être favorisée par introduction conjointe (par exemple à l'aide d'une buse bifluide) d'air sous pression à une température du même ordre.

Les carbonates utilisés peuvent être ceux de qualités courantes. On utilise, de préférence, les carbonates qui se dissolvent facilement et qui ont un pouvoir adsorbant/absorbant élevé.

A côté de ces particules de mélange de carbonate/silicate, peuvent être présentes de faibles quantités (moins de 10 % du poids des cogranulés) des particules autres, telles que des polymères antiredéposants (carboxymethyl - cellulose), des enzymes, des polyacrylates, couramment utilisés dans le domaine de la détergence, présentant un diamètre et une densité voisins de ceux des particules de mélange de carbonate/silicate.

Le dispositif mis en oeuvre pour réaliser l'opération de cogranulation par pulvérisation peut être tout dispositif rotatif du type assiette tournante, drageoir, tambour tournant, mélangeur-granulateur.

Un premier mode préférentiel de réalisation de ces cogranulés consiste à utiliser un granulateur rotatif permettant le défilement en couche mince des particules. Les drageoirs présentant un axe de rotation incliné par rapport à l'horizontale selon un angle supérieur à 20°, de préférence supérieur à 40°, sont particulièrement bien appropriés; leur géométrie peut être très diverse: troncônique, plat, en escalier, une combinaison de ces trois formes.

Un deuxième mode préférentiel de réalisation de ces cogranulés consiste à utiliser un tambour rotatif, dont l'angle d'inclinaison est d'au moins 3 % et de préférence d'au moins 5 %.

Les particules à base de mélange de carbonate/silicate défilent à une température de l'ordre de 15 à 120°C et tout particulièrement de l'ordre de 15 à 30°C.

Les quantités de solution à base de mélange silicate/carbonate à pulvériser et de particules à base de mélange silicate/carbonate à mettre en oeuvre correspondent à un rapport débit de liquide/débit des particules (ratio de mouillage) pouvant aller de 0,05 à 0,8 l/kg, de préférence de 0,1 à 0,5 l/kg et tout particulièrement de 0,15 à 0,3 l/kg, ces valeurs étant exprimées en sels de sodium.

Le débit de la solution pulvérisée, la vitesse de défilement de particules ainsi que l'épaisseur de la couche de particules en défilement sont tels que chaque particule absorbe du liquide et s'agglomère aux autres particules avec lesquelles elle entre en contact afin d'obtenir des granulés plastiques et non une pâte.

La vitesse de défilement des particules et l'épaisseur de la couche sont réglées par le débit d'introduction des particules dans le dispositif de granulation et par les caractéristiques de ce dernier.

Le temps de séjour des particules dans un dispositif du type assiette ou tambour est généralement de l'ordre de 15 à 40 minutes.

Il est à la portée de l'homme de métier, en fonction d'une matière première donnée, d'adapter au produit désiré les caractéristiques de l'appareil utilisé ; à savoir pour un drageoir:
. sa géométrie (troncônique, plat, en escalier, ou combinaison des trois formes),
. ses dimensions (profondeur, diamètre),
. son angle d'inclinaison,
. sa vitesse de rotation,
. les positions relatives des alimentations en solide et en liquide.
Pour un tambour :
. sa géométrie (diamètre du tube)
. son angle d'inclinaison
. sa vitesse de rotation
. la charge du tube
. les positions relatives des alimentations en solide et en liquide.

L'opération de densification peut être réalisée à température ambiante par roulement dans un dispositif rotatif des cogranulés obtenus à l'étape (a), c'est à dire à l'étape de granulation,.

Ce dispositif peut être dépendant ou indépendant de celui de granulation.

Cette étape de densification peut avantageusement être réalisée par introduction et séjour des cogranulés dans un tambour rotatif. L'angle d'inclinaison de ce dernier est d'au moins 3 %, de préférence d'au moins 5 %. Les dimensions de ce tambour, sa vitesse de rotation et le temps de séjour des cogranulés sont fonction de la densité recherchée ; le temps de séjour est généralement de l'ordre de 20 minutes à 3 heures, de préférence de l'ordre de 20 à 90 minutes.

Les mélangeurs-granulateurs sont également bien adaptés à cette opération de densification.

Les opérations de cogranulation et de densification peuvent donc être réalisées dans le même dispositif, par exemple dans un drageoir en escalier, la densification des cogranulés étant obtenue par roulement desdits cogranulés sur les dernières marches de l'appareil ; de même ces deux opérations peuvent être réalisées dans un tambour à deux sections.

Les cogranulés, éventuellement densifiés, peuvent donc être séchés par tout moyen connu. Une méthode particulièrement performante est le séchage en lit fluidisé à l'aide d'un courant d'air à une température de l'ordre de 40 à 90°C, de préférence de 60 à 80°C. Cette opération est réalisée pendant une durée fonction de la température de l'air, de la teneur en eau des cogranulés à la sortie du dispositif de granulation et de celle désirée des cogranulés séchés, ainsi que des conditions de fluidisation; l'homme de métier sait adapter ces différentes conditions au produit recherché.

Des cogranulés à base de silicates hydratés de sodium et de carbonate de sodium, selon l'invention, susceptibles d'être obtenus par le procédé décrit ci-dessus et particulièrement adaptés à la préparation de compositions détergentes pour machine à laver la vaisselle et lave-linge, sont caractérisés en ce qu'ils présentent:
- un silicate de métal alcalin, notamment de sodium ou de potassium, de rapport molaire SiO₂/M₂O de l'ordre de 1,6 à 4, adsorbé et/ou absorbé sur du carbonate de métal alcalin, ce carbonate représentant de 5 à moins de 55 % du poids du silicate adsorbé et/ou absorbé par le carbonate et le rapport pondéral eau restant associée au silicate / silicate exprimé en sec étant supérieur ou égal à 33/100, de préférence à 36/100.
- une densité de remplissage non tassée de l'ordre de 0,4 à 1,5 g/cm3, de préférence de l'ordre de 0,5 à 1,5 g/cm3, et tout particulièrement de l'ordre de 0,75 à 1 g/cm3,
- un diamètre médian (au sens des pourcentages cumulés passants) de l'ordre de 0,4 à 1,8 mm, de préférence de l'ordre de 0,5 à 0,8 mm, avec un écart type log₁₀ de 0,02 à 0,5, de préférence de 0,05 à 0,3.

De préférence, le rapport pondéral eau restant associée au silicate / silicate exprimé en sec doit être inférieur ou égal à environ 120/100.

Le procédé décrit ci-dessus, comprenant les étapes de cogranulation, et éventuellement celles de densification et de séchage, permet d'obtenir des cogranulés à base de silicates hydratés de métaux alcalins et de carbonates de métaux alcalins se dissolvant rapidement dans l'eau.

Ainsi, les vitesses de dissolution à 90 % et à 95 % dans l'eau des cogranulés selon l'invention, sont respectivement inférieures à 3 minutes et inférieures à 5 minutes.

On entend par vitesse de dissolution à 90 % ou à 95 % dans l'eau, le temps nécessaire pour dissoudre 90 % ou 95 % de produit à une concentration de 35 g/l dans de l'eau à 20°C.

L'agent "builder" de l'invention est mis en oeuvre dans les compositions détergentes pour lave-vaisselle à raison de 3 à 90 % en poids, de préférence de 3 à 70 % en poids, desdites compositions; les quantités mises en oeuvre dans les compositions pour lave-linge sont de l'ordre de 3 à 60 %, de préférence de l'ordre de 3 à 40 %, du poids desdites compositions (ces quantités sont exprimées en poids de silicate sec par rapport au poids de composition).

A côté de l'agent "builder" faisant l'objet de l'invention est présent dans la composition lessivielle au moins un agent tensio-actif en quantité pouvant aller de 8 à 20 %, de préférence de l'ordre de 10 à 15 %, du poids de ladite composition.

Parmi ces agents tensio-actifs, on peut citer :
- les agents tensio-actifs anioniques du type savons de métaux alcalins (sels alcalins d'acides gras en C₈ - C₂₄), sulfonates alcalins (alcoylbenzène sulfonates en C₈ - C₁₃, alcoylsulfonates en C₁₂ - C₁₆), alcools gras en C₆ - C₁₆ oxyéthylénés et sulfatés, alkylphénols en C₈ - C₁₃ oxyéthylénés et sulfatés, les sulfosuccinates alcalins (alcoy!- sulfosuccinates en C₁₂ - C₁₆).
- les agents tensio-actifs non ioniques du type alcoylphénols en C₆ - C₁₂ polyoxyéthylénés, alcools aliphatiques en C₈ - C₂₂ oxyéthylénés, les copolymères bloc oxyde d'éthylène - oxyde de propylène, les amides carboxyliques éventuellement polyoxyéthylénés,
- les agents tensio-actifs amphotères du type alcoyldiméthyl- bétaïnes,
- les agents tensio-actifs cationiques du type chlorures ou bromures d'alkyltriméthylammonium, d'alkyldiméthyléthylammonium.

Divers constituants peuvent en outre être présents dans la composition lessivielle, tels que:
- des "builders" du type:
   . phosphates à raison de moins de 25 % du poids total de formulation,
   . zéolithes jusqu'à environ 40 % du poids total de formulation,
   . carbonate de sodium jusqu'à environ 80 % du poids total de formulation,
   . acide nitriloacétique jusqu'à environ 10 % du poids total de formulation,
   . acide citrique, acide tartrique jusqu'à environ 50 % du poids total de formulation, la quantité totale de "builder" correspondant à environ 0,2 à 80 %, de préférence de 20 à 45 % du poids total de ladite composition détergente,
- des agents de blanchiment du type perborates, percarbonates, chloroisocyanurates, N, N, N', N'-tétraacétyléthylènediamine (TAED) jusqu'à environ 30 % du poids total de ladite composition détergente,
- des agents anti-redéposition du type carboxyméthylcellulose, méthylcellulose en quantités pouvant aller jusqu'à environ 5 % du poids total de ladite composition détergente,
- des agents anti-incrustation du type copolymères d'acide acrylique et d'anhydride maléïque en quantité pouvant aller jusqu'à 10 % environ du poids total de ladite composition détergente,
- des charges du type sulfate de sodium pour les détergents en poudre en quantité pouvant aller jusqu'à 50 % du poids total de ladite composition.

Les exemples suivants illustrent l'invention, sans en limiter, toutefois, sa portée.

### EXEMPLE 1:

### Synthèse d'un agent builder:

Produits utilisés pour cette synthèse:
- Silicate de sodium:
   Solution de rapport molaire SiO₂/Na₂O = 2,8
   Extrait sec : 45% en poids
   Densité : 1,500 g/cm³
   Répartition des espèces polyanioniques (en pourcentage molaire de Silicium): Q₀ = 0,8%, Q₁ = 6,2%, Q₂ et Q₃ = 83%, Q₄ = 10%.
- Carbonate de sodium:
   Poudre anhydre
   Densité de remplissage non tassée: 1,1g/cm³
   Granulométrie: d50 = 0,5 mm.

### Synthèse:

On ajoute le carbonate de sodium prédissous dans la solution de silicate de sodium chauffée à 80°C sous agitation. L'ajout d'eau dans le carbonate de sodium dans ce cas permet de travailler avec une solution mixte dont l'extrait sec est identique à l'extrait sec de la solution de silicate de départ. Le mélange est réalisé de telle sorte que le carbonate de sodium représente 30% en poids total exprimé en sec de silicate et de carbonate.

La solution mixte est séchée à l'étuve en couche mince à 20°C durant 20 heures. Le solide obtenu est ensuite broyé au moyen d'un broyeur Forplex ®. La dernière étape consiste en un séchage en lit fluide à 30-40°C de manière à obtenir un solide de composition suivante:
Le carbonate de sodium représente donc 30% en poids total exprimé en sec de silicate et de carbonate,
Le rapport pondéral eau restant associée au silicate / silicate exprimé en sec est égal à: 49,7/100.

Le produit a les propriétés suivantes:
Densité de remplissage non tassée: 0,8 g/cm³
Granulométrie: d50 = 0,5 mm, d10 = 0,1 mm, d90 = 1mm
Dissolution: inférieure à 4 minutes pour 99% de produit dissous (mesure conductimétrique de la solution aqueuse à 3g/l de produit à 20°C)
Capacité de séquestration du Calcium: 197mg de CaCO₃ par gramme de produit anhydre. Cette capacité de séquestration est évaluée en mesurant la concentration en calcium résiduel à un temps t=15 minutes, le produit à tester étant introduit à un temps t=0 dans une solution de concentration connue en Calcium (solution tamponnée à pH 10).

### EXEMPLE 2

Fabrication de cogranulés :

Les produits utilisés sont les suivants :
- Solution de silicate de sodium :: rapport molaire SiO₂/Na₂O = 2,0
extrait sec : 45,5% en poids
densité = 1,54 g/cm³
- Silicate atomisé :: rapport molaire SiO2/Na2O = 2,05
extrait sec = 20%
densité = 0,55 g/cm³
granulométrie: d50 = 0,12 mm
- Carbonate de sodium :: soude légère
densité = 0,6 g/cm³
granulométrie: d50 = 0,12 mm

Une solution à 38% en poids de carbonate (exprimé en sec de silicate et carbonate) est préparée à 80°C par mélange d'une solution de carbonate dans la solution de silicate de rapport 2. L'extrait sec de la solution mixte ainsi préparée est de 37,7%.

La granulation de cette solution est effectuée dans un tambour de longueur 1300 mm et de diamètre 500 mm qui tourne à 20 tours par minute. La granulation est initiée à partir d'un pied de lit composé d'un mélange broyé de carbonate léger et de silicate atomisé de rapport 2. La composition carbonate/silicate de ce mélange est celle de la solution mixte. La granulation s'effectue dans la première partie du tambour où la solution est pulvérisée, via une rampe, sur le lit de poudre. Le séchage s'effectue dans la deuxième partie du tambour, équipée de releveurs, et balayée par de l'air chaud à contre-courant.

La granulation, la densification et le séchage se font donc dans le même appareil. Le produit en sortie de tambour est en partie recyclé en tête de tambour après broyage et tamisage de la coupe : 0,2-1,25 mm. Ainsi, en régime établi, c'est à dire lorsque le pied de lit initial est entièrement renouvelé par des produits nouvellement fabriqués, les paramètres de la granulation sont les suivants:
- alimentation en solution mixte: 6 à 8 l/h
- alimentation en poudre (recyclage): 50kg/h
- ratio de mouillage: 0,12 à 0,16 l/kg
- débit d'air de séchage: 110 à 120 m3/h
- température d'air de séchage: 105-110°C
- temps de séjour moyen dans le tambour: 30-40 min.

On récupère ainsi des cogranulés dont les caractéristiques sont les suivantes :
- rapport exprimé en sec: carbonate / silicate = 38/62,
- sa teneur en eau associéee au silicate/ silicate exprimé en sec = 51/100
- densité de remplissage non tassée = 0,89 g/cm³,
- granulométrie: d50 = 0,45 µm, d95 = 0,8 mm, avec un écart type log₁₀ de 0,37.

Les granulés obtenus présentent les temps de dissolution suivants :
- 90 % en poids du produit se dissout en 50 s (solution aqueuse à 35g/l à 20°C),
- 99% en poids du produit se dissout en 67 s (solution aqueuse à 35g/l à 20°C).
- 99% en poids du produit se dissout en 154 s (solution aqueuse à 35g/l à 20°C).

En comparaison, le simple mélange initial sec de carbonate et de silicate atomisé constituant au départ le pied de lit, qui ne fait pas l'objet de la présente invention, présente les temps de dissolution suivants :
- 90 % en poids du produit se dissout en 55 s (solution aqueuse à 35g/l à 20°C),
- 95% en poids du produit se dissout en 108 s (solution aqueuse à 35g/l à 20°C).
- 99% en poids du produit se dissout en 266 s (solution aqueuse à 35g/l à 20°C).

Capacité de séquestration du Calcium: 243-249mg de CaCO₃ par gramme de produit anhydre. Cette capacité de séquestration est évaluée comme dans l'exemple 1.

### EXEMPLE 3

### Fabrication de cogranulés

La méthode de granulation est la même que dans l'exemple 2, mais le granulateur fonctionne en boucle ouverte, c'est à dire qu'il est alimenté par le mélange sec carbonate/silicate atomisé et la solution mixte mais sans recyclage du produit obtenu. Il y a également séchage simultané.

Les paramètres de la granulation sont les suivants :
- alimentation en solution mixte: 6 à 8 l/h
- alimentation en poudre: 30kg/h
- ratio de mouillage: 0,2 à 0,27 l/kg
- débit d'air de séchage: 110 à 120 m3/h
- température d'air de séchage: 105-110°C
- temps de séjour moyen dans le tambour: 30-40min.

On récupère ainsi des cogranulés dont les caractéristiques sont les suivantes
- rapport exprimé en sec : carbonate / silicate = 37/63,
- sa teneur en eau associéee au silicate/ silicate exprimé en sec = 42/100
- densité de remplissage non tassée = 0,54 g/cm³,
- granulométrie: d50 = 0,57 mm, d95 = 0,78 mm, avec un écart type log₁₀ de 0,12.

Les granulés obtenus présentent les temps de dissolution suivants :
- 90 % en poids du produit se dissout en 55 s (solution aqueuse à 35g/l à 20°C),
- 95% en poids du produit se dissout en 122 s (solution aqueuse à 35g/l à 20°C).
- 99% en poids du produit se dissout en 300 s (solution aqueuse à 35g/l à 20°C).

Capacité de séquestration du Calcium: 245 mg de CaCO₃ par gramme de produit anhydre. Cette capacité de séquestration est évaluée comme dans l'exemple 1.

Ces cogranulés sont introduits par mélange à sec à des additifs afin d'obtenir la composition pour lave-linge suivante :

| Composition de la lessive | parties en poids |
|---|---|
| | |
| . granulés obtenus | 40 |
| . Sokalan CP5 ® | 4,8 |
| (copolymère de BASF) | |
| . Tixolex 25 ® | 5 |
| (silico-aluminate amorphe de Rhône-Poulenc) | |
| . Sulfate de soude | 7 |
| . TAED | 5 |
| . LAB (80%) ® | 6 |
| . Synperonic A3 ® | 3 |
| . Synperonic A9 ® | 9 |
| . Esperase ® | 0,3 |
| (enzyme de NOVO) | |
| . Tinopal DMSX ® | 0,2 |
| . Tinopal SOP ® | 0,2 |
| (azurants de Ciba-Geigi) | |
| . Antimousse | 2,5 |
| . Carboxyméthyl cellulose | 2 |

Le test de performance d'enlèvement de salissures est réalisé dans une machine à laver FOM 71 r de WASCATOR.

Les conditions des essais sont les suivantes :
- cycle utilisé : 60°C
- durée totale du cycle : 70 minutes ; pas de prélavage
- nombres de cycles : 3 par lessive
- dureté de l'eau ; 32 degrés hydrotimétriques français
- charge de linge: 3,5 kg de torchons en coton blanc
- tissus testés : par lavage, on introduit, en les épinglant sur des torchons, deux séries de tissus suivants :
   - Coton gris :: Test-Fabric ®
   Krefeld 10 C ®
   IEC 106 ®
   EMPA 101 ®
   - Polyester/coton gris :: Test-Fabric ®
   Krefeld 20 C ®
   EMPA 104®
   - Taches protéiniques:: Sang (EMPA 111) ®
   Cacao (EMPA 112) ®
   Mixte (EMPA 116) ®
   - Taches oxydables :: Thé (Krefeld 10 G) ®
   Coton écru (EMPA 222) ®
   Vin (EMPA 114)®
- Doses de lessives :
   1ère série : 5 g/l soit 5 x 20 = 100 g par lavage
   2ème série : 8 g/l soit 8 x 20 = 160 g par lavage

### Methode de mesure de l'élimination des salissures et des taches

Les mesures photométriques (mesures de la quantité de lumière réfléchie par le tissu) permettent de calculer les pourcentages d'enlèvement de la salissure. On utilise l'appareil ELREPHO 2000 de DATACALOR.

L'élimination de la salissure est exprimée par la formule :$\text{Elimination en % =} \frac{\text{C - B}}{\text{A - B}} \text{X 100}$ où
A = réflectance de l'échantillon blanc témoin
B = réflectance de l'échantillon sali témoin
C = réflectance de l'échantillon sali après lavage

Les réflectances sont déterminées à l'aide de la composante trichromatique bleue, sans l'action des azurants optiques.
- Nombre de mesures effectuées par échantillon: = 4
- Nombre d'échantillons par lavage: = 2
- Nombre de lavages: = 3
Soit 4 X 2 X 3 = 24 mesures par salissures, par produit et par concentration étudiés.

Le test de performance d'antiincrustation en machine à laver est réalisé dans une machine à tambour SCHULTESS SUPER 6 DE LUXE r

Les conditions des essais sont les suivantes :
- cycle utilisé: 60°C
- durée totale du cycle = 65 minutes; pas de prélavage
- nombre de cycles : 25 lavages cumulés
- dureté de l'eau : 21,2 degrés hydrotimétriques français
- tissu test utilisé : bande témoin répondant exactement aux spécifications développées dans la norme NFT 73.600
- charge de linge : 3 kg de serviettes éponges 100 % coton
- doses de lessive : 5 g/l

On sèche les éprouvettes ayant subi 25 lavages : on les pése et les calcine à 900°C.

On mesure le % de poids de cendres par rapport au poids des éprouvettes de départ.

Les résultats des différents tests figurent au tableau I.

### EXEMPLE COMPARATIF 4

### Fabrication de cogranulés :

Le système de granulation est constitué d'un tambour tournant à 40 tours par minute identique à celui décrit dans l'exemple 2. Le diaphragme de sortie est ajusté de telle façon que le temps de séjour d'une particule soit de l'ordre de 15 à 20 minutes.

Le tambour est alimenté en continu à un débit de 37 kg/h par une poudre de carbonate présentant les mêmes caractéristiques que celle des poudres de l'exemple 2.

Sur cette poudre amenée en rotation dans le tambour est pulvérisée à l'aide d"air à 80°C par l'intermédiaire d'une buse bi-fluide à jet plat située au premier tiers du tambour, une solution de silicate identique à celle de l'exemple 2 à 80°C avec un débit de 18l/h.

Les cogranulés à la sortie du tambour sont à la température ambiante et présentent une densité de 0,68 g/cm3.

Les cogranulés sont alors densifiés en discontinu pendant une heure dans un tambour rotatif à parois lisses de diamètre 500 mm, de longueur 1300 mm et présentant une inclinaison de 5%.

La vitesse de rotation du tambour est de 20 tr/mn.

Les granulés ainsi obtenus sont séchés dans un lit fluidisé à une température de l'ordre de 65°C (température de l'air de fluidisation égale à 70°C) pendant 15 mn.

Le produit séché présente les caractéristiques suivantes :
- rapport exprimé en sec : carbonate / silicate = 66/34,
- sa teneur en eau associéee au silicate/ silicate exprimé en sec = 61/100

Capacité de séquestration du Calcium: 285 mg de CaCO₃ par gramme de produit anhydre. Cette capacité de séquestration est évaluée comme dans l'exemple 1.

Les granulés présentent une excellente tenue au stockage.

Ces cogranulés sont introduits par mélange à sec à des additifs afin d'obtenir une composition pour lave-linge identique à celle décrite dans l'exemple 4 (à l'exception du cogranulé).

Les tests de performance d'enlèvement des salissures et d'incrustations sont réalisés également sur cette composition lessivielle.

Les résultats sont rassemblés dans le tableau I.

| | **EXEMPLE COMPARATIF 4** | **EXEMPLE 3** |
|---|---|---|
| **INCRUSTATIONS 5G/L** | 3,72 | 2,88 |

| **PERFORMANCES DE LAVAGES** | | |
|---|---|---|
| *Coton gris 5 g/l 40°C* | 32,2 | 32,9 |
| *Coton gris 8 g/l 40°C* | 47 | 41,9 |
| *Coton gris 5 g/l 60°C* | 51,4 | 49 |
| *Coton gris 8 g/l 60°C* | 56,3 | 54,8 |
| | 46,73 | 44,65 |
| *Polyester/Coton gris 5 g/l 40°C* | 39,2 | 35,3 |
| *Polyester/Coton gris 8 g/l 40°C* | 56,1 | 50,1 |
| *Polyester/Coton gris 5 g/l 60°C* | 56,8 | 55,7 |
| *Polyester/Coton gris 8 g/l 60°C* | 65,4 | 62,3 |
| | 54,38 | 50,85 |
| *Taches protéiniques 5 g/l 40°C* | 38,8 | 34,8 |
| *Taches protéiniques 8 g/l 40°C* | 46,3 | 40,2 |
| *Taches protéiniques 5 g/l 60°C* | 50,6 | 51 |
| *Taches protéiniques 8 g/l 60°C* | 58,6 | 56,4 |
| | 48,58 | 45,60 |
| *Taches oxydables 5 g/l 40°C* | 42,1 | 42,1 |
| *Taches oxydables 6 g/l 40°C* | 59,5 | 55 |
| *Taches oxydables 5 g/l 60°C* | 75,7 | 72,8 |
| *Taches oxydables 8 g/l 60°C* | 83,8 | 82 |
| | 73 | 69,93 |
| ***PERFORMANCE GENERALE*** | 55,67 | 52,76 |

## Revendications

1. Agent "builder" sous une forme structurée pour composition détergente, constitué d'une solution aqueuse d'un silicate de métal alcalin de rapport molaire SiO₂/M₂O de l'ordre de 1,6 à 4 et d'un produit minéral autre que ledit silicate, inerte vis-à-vis dudit silicate et miscible dans ladite solution de silicate, caractérisé en ce que ledit produit minéral autre que ledit silicate représente de 5 à moins de 55% du poids total exprimé en sec et le rapport pondéral eau restant associée au silicate/ silicate exprimé en sec est supérieur ou égal à 33/100 et inférieur ou égal à 120/100, de préférence supérieur ou égal à 36/100, M représentant un métal alcalin et l'eau restant associée au silicate étant l'eau non combinée au produit minéral autre.

2. Agent "builder" selon la revendication 1), caractérisé en ce que le produit minéral autre que ledit silicate est un carbonate de métal alcalin, le sulfate de sodium, le borate de sodium, le perborate de sodium, le métasilicate de sodium, les phosphates ou polyphosphates tels que phosphate trisodique, tripolyphosphate de sodium, ces produits étant présents seuls ou en mélange.

3. Agent "builder" selon la revendication 1) ou 2), caractérisé en ce que le produit minéral autre que ledit silicate représente de 20 à 40% du poids total exprimé en sec.

4. Agent "builder" selon l'une quelconque des revendications précédentes, caractérisé en ce que la solution aqueuse de silicate de métal alcalin présente un extrait sec de silicate de l'ordre de 10 à 60%, de préférence de l'ordre de 35 à 50%.

5. Agent "builder" selon l'une quelconque des revendications précédentes, caractérisé en ce que le rapport pondéral eau restant associée au silicate/ silicate exprimé en sec est inférieur ou égal à environ 120/100.

6. Agent "builder" selon l'une quelconque des revendications précédentes, caractérisé en ce que le rapport molaire SiO₂/M₂O est de l'ordre de 1,8 à 3,5 , M représentant un métal alcalin.

7. Cogranulés de silicate hydratés de métaux alcalins de rapport molaire SiO₂/M₂O de l'ordre de 1,6 à 4, de préférence de l'ordre de 1,8 à 3,5 , et de carbonates de métaux alcalins, lesdits carbonates représentant de 5 à moins de 55% du poids total desdits cogranulés exprimé en sec, la quantité d'eau associée audit silicate étant telle que le rapport pondéral eau restant associée au silicate/ silicate exprimé en sec soit supérieur ou égal à 33/100 et inférieur ou égal à 120/100, de préférence supérieur ou égal à 36/100, M représentant un métal alcalin et l'eau restant associée au silicate étant l'eau non combinée au produit minéral autre, lesdits cogranulés étant susceptibles d'être obtenus par les étapes suivantes :
(a). pulvérisation à une température de l'ordre de 20 à 95 °C, d'une solution aqueuse constituée d'un mélange d'une solution aqueuse de métal alcalin de rapport molaire SiO₂/M₂O de l'ordre de 1,6 à 4, de préférence de l'ordre de 1,8 à 3,5 , présentant un taux d'extrait sec de silicate de l'ordre de 10 à 60%, de préférence de l'ordre de 35 à 50%, riche en atomes de silicium sous forme Q₂ et Q₃, et de carbonate de métal alcalin, ce carbonate représentant de 5 à moins de 55% en poids total exprimé en sec, sur un lit roulant de particules de composition identique au mélange pulvérisé, défilant à une température de l'ordre de 15 à 120°C dans un dispositif rotatif de granulation, la vitesse de défilement des particules, l'épaisseur du lit roulant et le débit de la solution pulvérisée étant tels que chaque particule se transforme en un cogranulé plastique en entrant en contact avec d'autres particules,
(b). séchage éventuel desdits cogranulés obtenus en (a) à une température de l'ordre de 40 à 90°C,
ces étapes étant mises en oeuvre de telle sorte que le rapport pondéral eau restant associée au silicate/ silicate exprimé en sec soit supérieur ou égal à 33/100 et inférieur ou égal à 120/100, de préférence supérieur ou égal à 36/100, la forme Q₂ signifiant que chaque atome de silicium participe à deux liaisons -Si-O-Si-, les deux liaisons restantes étant une terminaison -Si-O-X où X est un métal alcalin ou H, et la forme Q₃ signifiant que chaque atome de silicium participe à trois liaisons -Si-O-Si-, la liaison restante étant une terminaison -Si-O-X.

8. Cogranulés selon la revendication 7), caractérisés en ce que le silicate de métal alcalin et le carbonate de métal alcalin sont ceux de sodium ou de potassium et de préférence ceux de sodium.

9. Cogranulés selon la revendication 7) ou 8), caractérisés en ce qu'entre les étapes (a) et (b), les cogranulés obtenus en (a) sont soumis à une opération de densification.

10. Cogranulés selon l'une quelconque des revendications 7) à 9), caractérisés en ce que les particules de composition identique au mélange pulvérisé sont obtenues par séchage d'une solution identique à ladite solution aqueuse constituée de silicate et de carbonate de métal alcalin.

11. Cogranulés selon l'une quelconque des revendications 7) à 10), caractérisés en ce que le dispositif de granulation est un granulateur rotatif permettant le défilement en couche mince des particules.

12. Cogranulés selon la revendication 11), caractérisés en ce que le granulateur rotatif est un drageoir.

13. Cogranulés selon l'une quelconque des revendications 7) à 10), caractérisés en ce que le dispositif de granulation est un tambour.

14. Cogranulés selon l'une quelconque des revendications 7) à 13), caractérisés en ce que les quantités de solution à base de mélange silicate/carbonate à pulvériser et de particules à base de mélange silicate/carbonate à mettre en oeuvre correspondent à un rapport débit de liquide/débit des particules pouvant aller de 0,05 à 0,8 l/kg, de préférence de 0,1 à 0,5 l/kg, ces valeurs étant exprimées en sels de sodium.

15. Cogranulés selon l'une quelconque des revendications 7) à 14), caractérisés en ce que l'opération de densification est réalisée à température ambiante par roulement dans un dispositif rotatif des cogranulés obtenus à l'étape (a).

16. Cogranulés sphériques à base de silicates hydratés de métal alcalin et de carbonate de métal alcalin caractérisés en ce qu'ils présentent :
- un silicate de métal alcalin, notamment de sodium ou de potassium, de rapport molaire SiO₂/M₂O de l'ordre de 1,6 à 4, adsorbé et/ou absorbé sur du carbonate de métal alcalin, ce carbonate représentant 5 à moins de 55% du poids du silicate adsorbé et/ou absorbé par le carbonate et le rapport pondéral eau restant associée au silicate/silicate exprimé en sec est supérieur ou égal à 33/100 et inférieur ou égal 120/100, de préférence supérieur ou égal à 36/100, l'eau restant associée au silicate étant l'eau non combinée au produit minéral autre
- une densité de remplissage de l'ordre de 0,4 à 1,5 g/cm³, de préférence de l'ordre de 0,5 à 1,5 g/cm³, et tout particulièrement de l'ordre de 0,75 à 1 g/cm³,
- un diamètre médian de l'ordre de 0,4 à 1,8 mm, de préférence de l'ordre de 0,5 à 0,8 mm, avec un écart type log₁₀ de 0,02 à 0,5 , de préférence de 0,05 à 0,3.

## Patentansprüche

1. "Builder"-Mittel in strukturierter Form für Waschmittel-Zusammensetzungen, bestehend aus einer wäßrigen Lösung eines Alkalimetallsilikates mit einem molaren Verhältnis SiO₂/M₂O in der Größenordnung von 1,6 bis 4 und einem anderen mineralischen Produkt als das genannte Silikat, das gegenüber dem genannten Silikat inert und mit der genannten Lösung des Silikates mischbar ist, dadurch gekennzeichnet, daß das genannte mineralische Produkt, das anders ist als das genannte Silikat, 5 % bis weniger als 55 % des Gesamtgewichtes darstellt, ausgedrückt in Trockengewicht, und das Verhältnis des Gewichtes an verbleibendem, mit dem Silikat assoziiertem Wasser/Silikat, ausgedrückt in Trockengewicht, höher oder gleich 33/100 und niedriger oder gleich 120/100, vorzugsweise höher oder gleich 36/100 beträgt, M ein Alkalimetall darstellt und das verbleibende, mit dem Silikat assoziierte Wasser nicht mit dem anderen mineralischen Produkt kombiniert ist.

2. "Builder"-Mittel nach Anspruch 1, dadurch gekennzeichnet, daß das mineralische Produkt, das anders ist als das genannte Silikat, ein Alkalimetallcarbonat, Natriumsulfat, Natriumborat, Natriumperborat, Natriummetasilikat, ein Phosphat oder Polyphosphat wie Trinatriumphosphat, Natrium-tripolyphosphat ist, wobei diese Produkte allein oder in Mischung vorliegen können.

3. "Builder"-Mittel nach Anspruch 1 oder 2, dadurch gekennzeichnet, daß das mineralische Produkt, das anders ist als das genannte Silikat, 20 % bis 40 % des Gesamtgewichtes darstellt, ausgedrückt in Trockengewicht.

4. "Builder"-Mittel nach irgendeinem der vorstehenden Ansprüche, dadurch gekennzeichnet, daß die wäßrige Lösung des Alkalimetallsilikates einen Trockenextrakt an Silikat in der Größenordnung von 10 % bis 60 %, vorzugsweise in der Größenordnung von 35 % bis 50 % aufweist.

5. "Builder"-Mittel nach irgendeinem der vorstehenden Ansprüche, dadurch gekennzeichnet, daß das Verhältnis des Gewichtes an verbleibendem, mit dem Silikat assoziiertem Wasser/Silikat, ausgedrückt in Trockengewicht, niedriger oder etwa gleich 120/100 beträgt.

6. "Builder"-Mittel nach irgendeinem der vorstehenden Ansprüche, dadurch gekennzeichnet, daß das molare Verhältnis SiO₂/M₂O in der Größenordnung von 1,8 bis 3,5 liegt, wobei M ein Alkalimetall darstellt.

7. Co-Granulate von hydratisiertem Alkalimetallsilikat mit einem molaren Verhältnis von SiO₂/M₂O in der Größenordnung von 1,6 bis 4, vorzugsweise in der Größenordnung von 1,8 bis 3,5, und von Alkalimetallcarbonaten, wobei die genannten Carbonate 5 % bis weniger als 55 % des Gesamtgewichtes der genannten Co-Granulate darstellen, ausgedrückt in Trockengewicht, und die Menge des mit dem genannten Silikat assoziierten Wassers derart ist, daß das Verhältnis des Gewichtes an verbleibendem, mit dem Silikat assoziiertem Wasser/Silikat, ausgedrückt in Trockengewicht, höher oder gleich 33/100 und niedriger oder gleich 120/100, vorzugsweise höher oder gleich 36/100 beträgt, M ein Alkalimetall darstellt und das verbleibende, mit dem Silikat assoziierte Wasser nicht mit dem anderen mineralischen Produkt kombiniert ist, wobei die genannten Co-Granulate geeignet sind, durch die folgenden Stufen erhalten zu werden:
(a). Versprühen einer wäßrigen Lösung bei einer Temperatur in der Größenordnung von 20 °C bis 95 °C, bestehend aus einer Mischung einer wäßrigen Lösung von Alkalimetall mit einem molaren Verhältnis von SiO₂/M₂O in der Größenordnung von 1,6 bis 4, vorzugsweise in der Größenordnung von 1,8 bis 3,5, die einen Gehalt an Trockenextrakt von Silikat in der Größenordnung von 10 % bis 60 %, vorzugsweise in der Größenordnung von 35 % bis 50 % aufweist, und reich an Siliciumatomen in Form von Q₂ und Q₃ ist, und aus Alkalimetallcarbonat, wobei dieses Carbonat 5 % bis weniger als 55 % des Gesamtgewichtes darstellt, ausgedrückt in Trockengewicht,
in einem umgewälzten Bett aus Teilchen mit einer Zusammensetzung, die mit der Zusammensetzung der versprühten Mischung identisch ist, und ablaufend bei einer Temperatur in der Größenordnung von 15 °C bis 120 °C in einer Drehvorrichtung zur Granulation, wobei die Geschwindigkeit des Durchlaufens der Teilchen, die Dicke des rollenden Bettes und der Durchsatz der versprühten Lösung derart sind, daß jedes Teilchen sich in ein plastisches Co-Granulat umwandelt, indem es mit den anderen Teilchen in Kontakt tritt,
(b). gegebenenfalls Trocknung der genannten, in (a) erhaltenen Co-Granulate bei einer Temperatur in der Größenordnung von 40 °C bis 90 °C,
wobei diese Stufen in der Weise durchgeführt werden, daß das Verhältnis des Gewichtes an verbleibendem, mit dem Silikat assoziiertem Wasser/Silikat, ausgedrückt in Trockengewicht, höher oder gleich 33/100 und niedriger oder gleich 120/100, vorzugsweise höher oder gleich 36/100 beträgt, die Form Q₂ bedeutet, daß jedes Siliciumatom an zwei Bindungen -Si-O-Si- teilnimmt, wobei die beiden verbleibenden Bindungen eine Endgruppe -Si-O-X darstellen, worin X ein Alkalimetall oder Wasserstoff ist, und die Form Q₃ bedeutet, daß jedes Siliciumatom an drei Bindungen -Si-O-Si- teilnimmt, wobei die verbleibende Bindung eine Endgruppe -Si-O-X ist.

8. Co-Granulate nach Anspruch 7, dadurch gekennzeichnet, daß das Alkalimetallsilikat und das Alkalimetallcarbonat dasjenige von Natrium oder Kalium ist und vorzugsweise dasjenige von Natrium.

9. Co-Granulate nach Anspruch 7 oder 8, dadurch gekennzeichnet, daß die in (a) erhaltenen Co-Granulate zwischen den Stufen (a) und (b) einer Operation der Verdichtung unterzogen werden.

10. Co-Granulate nach irgendeinem der Ansprüche 7 bis 9, dadurch gekennzeichnet, daß die Teilchen mit einer identischen Zusammensetzung, wie sie die versprühte Mischung aufweist, durch Trocknung einer Lösung erhalten werden, die mit der genannten wäßrigen, aus Alkalimetallsilikat und Alkalimetallcarbonat bestehenden Lösung identisch ist.

11. Co-Granulate nach irgendeinem der Ansprüche 7 bis 10, dadurch gekennzeichnet, daß die Vorrichtung zur Granulation ein Dreh-Granulator ist, der das Durchlaufen der Teilchen in dünner Schicht gestattet.

12. Co-Granulate nach irgendeinem der Ansprüche 7 bis 10, dadurch gekennzeichnet, daß der Dreh-Granulator ein Dragierkessel ist.

13. Co-Granulate nach irgendeinem der Ansprüche 7 bis 10, dadurch gekennzeichnet, daß der Dreh-Granulator eine Trommel ist.

14. Co-Granulate nach irgendeinem der Ansprüche 7 bis 13, dadurch gekennzeichnet, daß die Mengen der Lösung auf der Basis der zu versprühenden Mischung Silikat/Carbonat und der Teilchen auf der Basis der eingesetzten Mischung Silikat/Carbonat einem Durchsatzverhältnis von Flüssigkeit/Durchsatz der Teilchen entsprechen, das von 0,05 l/kg bis 0,8 l/kg, vorzugsweise von 0,1 l/kg bis 0,5 l/kg betragen kann, wobei diese Werte in Natriumsalz ausgedrückt sind.

15. Co-Granulate nach irgendeinem der Ansprüche 7 bis 14, dadurch gekennzeichnet, daß die Operation der Verdichtung bei Umgebungstemperatur durch Umwälzen der in der Stufe (a) erhaltenen Co-Granulate in einer Drehvorrichtung durchgeführt wird.

16. Sphärische Co-Granulate auf der Basis von hydratisiertem Alkalimetallsilikat und Alkalimetallcarbonat, dadurch gekennzeichnet, daß sie aufweisen:
- ein Alkalimetallsilikat, insbesondere von Natrium oder Kalium mit einem molaren Verhältnis SiO₂/M₂O in der Größenordnung von 1,6 bis 4, adsorbiert und/oder absorbiert auf einem Alkalimetallcarbonat, wobei dieses Carbonat 5 % bis weniger als 55 % des Gewichtes des durch das Carbonat adsorbierten und/oder absorbierten Silikates darstellt, und das Verhältnis des Gewichtes an verbleibendem, mit dem Silikat assoziiertem Wasser/Silikat, ausgedrückt in Trockengewicht, höher oder gleich 33/100 und niedriger oder gleich 120/100, vorzugsweise höher oder gleich 36/100 beträgt und das verbleibende, mit dem Silikat assoziierte Wasser nicht mit dem anderen mineralischen Produkt kombiniert ist,
- eine Schüttdichte in der Größenordnung von 0,4 bis 1,5 g/cm³, vorzugsweise in der Größenordnung von 0,5 bis 1,5 g/cm³ und ganz besonders bevorzugt in der Größenordnung von 0,75 bis 1 g/cm³,
- einen mittleren Durchmesser in der Größenordnung von 0,4 bis 1,8 mm, vorzugsweise in der Größenordnung von 0,5 bis 0,8 mm mit einer Abweichung Typ log₁₀ von 0,02 bis 0,5, vorzugsweise von 0,05 bis 0,3.

## Claims

1. Builder in a structured form for detergent composition, consisting of an aqueous solution of an alkali metal silicate with an SiO₂/M₂O molar ratio of the order of 1.6 to 4, and of an inorganic product other than the said silicate which is inert towards the said silicate and miscible in the said silicate solution, characterized in that the said inorganic product other than the said silicate represents from 5 to less than 55% of the total weight expressed on dry basis and the weight ratio of water remaining associated with the silicate/silicate expressed on dry basis is higher than or equal to 33/100 and lower than or equal to 120/100, preferably higher than or equal to 36/100, M denoting an alkali metal and the water remaining associated with the silicate being the water uncombined with the other inorganic product.

2. Builder according to claim 1, characterized in that the inorganic product other than the said silicate is an alkali metal carbonate, sodium sulphate, sodium borate, sodium perborate, sodium metasilicate, phosphates or polyphosphates such as trisodium phosphate and sodium tripolyphosphate, these products being present by themselves or as a mixture.

3. Builder according to claim 1 or 2, characterized in that the inorganic product other than the said silicate represents from 20 to 40% of the total weight expressed on dry basis.

4. Builder according to any one of the preceding claims, characterized in that the aqueous solution of alkali metal silicate has a solids content of silicate of the order of 10 to 60%, preferably of the order of 35 to 50%.

5. Builder according to any one of the preceding claims, characterized in that the weight ratio of water remaining associated with the silicate/silicate expressed on dry basis is lower than or equal to approximately 120/100.

6. Builder according to any one of the preceding claims, characterized in that the molar ratio SiO₂/M₂O is of the order of 1.8 to 3.5, M denoting an alkali metal.

7. Cogranulates of hydrated alkali metal silicates with an SiO₂/M₂O molar ratio of the order of 1.6 to 4, preferably of the order of 1.8 to 3.5, and of alkali metal carbonates, the said carbonates representing from 5 to less than 55% of the total weight of the said cogranulates expressed on dry basis, the quantity of water associated with the said silicate being such that the weight ratio of water remaining associated with the silicate/silicate expressed on dry basis is higher than or equal to 33/100 and lower than or equal to 120/100, preferably higher than or equal to 36/100, M denoting an alkali metal and the water remaining associated with the silicate being the water uncombined with the other inorganic product, the said cogranulates being capable of being obtained by the following stages:
(a) spraying an aqueous solution consisting of a mixture of an aqueous solution of alkali metal silicate with an SiO₂/M₂O molar ratio of the order of 1.6 to 4, preferably of the order of 1.8 to 3.5, exhibiting a silicate solids content of the order of 10 to 60%, preferably of the order of 35 to 50%, which is rich in silicon atoms in Q₂ and Q₃ form, and of alkali metal carbonate, this carbonate representing from 5 to less than 55% as total weight expressed on dry basis, at a temperature of the order of 20 to 95°C, onto a rolling bed of particles of composition identical with the sprayed mixture, moving forward at a temperature of the order of 15 to 120°C in a rotary granulating device, the speed of forward travel of the particles, the thickness of the rolling bed and the flow rate of the sprayed solution being such that each particle is converted into a plastic cogranulate by coming into contact with other particles,
(b) optional drying of the said cogranulates obtained in (a) at a temperature of the order of 40 to 90°C,
these stages being carried out so that the weight ratio of water remaining associated with the silicate/silicate expressed on dry basis is higher than or equal to 33/100 and lower than or equal to 120/100, preferably higher than or equal to 36/100, the Q₂ form meaning that each silicon atom shares in two -Si-O-Si- bonds, the remaining two bonds being an -Si-O-X end where X is an alkali metal or H, and the Q₃ form meaning that each silicon atom shares in three -Si-O-Si- bonds, the remaining bond being an -Si-O-X end.

8. Cogranulates according to claim 7, characterized in that the alkali metal silicate and the alkali metal carbonate are those of sodium or of potassium and preferably those of sodium.

9. Cogranulates according to claim 7 or 8, characterized in that, between stages (a) and (b), the cogranulates obtained in (a) are subjected to a densifying operation.

10. Cogranulates according to any one of claims 7 to 9, characterized in that the particles of composition which is identical with the sprayed mixture are obtained by drying a solution which is identical with the said aqueous solution consisting of alkali metal silicate and carbonate.

11. Cogranulates according to any one of claims 7 to 10, characterized in that the granulating device is a rotary granulator allowing the particles to travel forward in a thin layer.

12. Cogranulates according to claim 11, characterized in that the rotary granulator is a pelletizer.

13. Cogranulates according to any one of claims 7 to 10, characterized in that the granulating device is a drum.

14. Cogranulates according to any one of claims 7 to 13, characterized in that the quantities of solution based on silicate/carbonate mixture to be sprayed and particles based on silicate/carbonate mixture to be used correspond to a ratio of flow rate of liquid/flow rate of the particles which may range frdm 0.05 to 0.8 l/kg, preferably from 0.1 to 0.5 l/kg, these values being expressed as sodium salts.

15. Cogranulates according to any one of claims 7 to 14, characterized in that the densifying operation is carried out at room temperature by rolling in a rotary device the cogranulates obtained in stage (a).

16. Spherical cogranulates based on hydrated alkali metal silicates and on alkali metal carbonate, characterized in that they have:
- an alkali metal, especially sodium or potassium, silicate with an SiO₂/M₂O molar ratio of the order of 1.6 to 4, adsorbed and/or absorbed on alkali metal carbonate, this carbonate representing from 5 to less than 55% of the weight of the silicate adsorbed and/or absorbed by the carbonate and the weight ratio of water remaining associated with the silicate/silicate expressed on dry basis being higher than or equal to 33/100 and lower than or equal to 120/100, preferably higher than or equal to 36/100, the water remaining associated with the silicate being the water uncombined with the other inorganic product,
- a bulk density of the order of 0.4 to 1.5 g/cm³, preferably of the order of 0.5 to 1.5 g/cm³, and very particularly of the order of 0.75 to 1 g/cm³,
- a median diameter of the order of 0.4 to 1.8 mm, preferably of the order of 0.5 to 0.8 mm, with a log₁₀ standard deviation of 0.02 to 0.5, preferably of 0.05 to 0.3.
